# EUROPÄISCHE PATENTSCHRIFT

(11) **EP 0 057 813 B1**
(45) Veröffentlichungstag und Bekanntmachung des Hinweises auf die Patenterteilung: **27.12.1984**
(21) Anmeldenummer: 82100126.0
(22) Anmeldetag: 08.01.1982
(51) Int. Cl.: D06M 15/38, D06M 15/32, C03C 17/32, D06N 3/04, C23F 11/10, C23F 5/00, C03C 25/02, C09D 5/08

(54) **Wässrige Dispersion und Verfahren zur Beschichtung von Werkstoffen**
Aqueous dispersion and process for coating materials
Dispersion aqueuse et procédé de revêtement de matériaux

(30) Priorität: 23.01.1981 DE 3102169
(43) Veröffentlichungstag der Anmeldung: 18.08.1982
(73) Patentinhaber: SKW Trostberg Aktiengesellschaft, 83308 Trostberg (DE)
(72) Erfinder: Goll, Werner, Dr., D-8268 Garching (DE)
(74) Vertreter: Weickmann, Heinrich, Dipl.-Ing.

## Beschreibung

Die Erfindung betrifft eine wässrige Dispersion zur Erzeugung von korrosions- und witterungsbeständigen Überzügen auf Werkstoffen, wie Fasergeweben, insbesondere Synthesefasergeweben, Glas, Glasgeweben, Metall, Keramik und dergleichen, die ein Polyvinylidenfluorid, ein Acrylcopolymeres und ein Pigment enthält, sowie ein Verfahren zur Erzeugung von korrosions- und witterungsbeständigen Überzügen unter Verwendung dieser Dispersion.

Es ist bereits bekannt, Synthesefasergewebe, wie beispielsweise Polyestergewebe mit dicken Polyvinylchloridschichten zu versehen. Das hierzu verwendete Polyvinylchlorid wird mit Hilfe von Zusätzen weich eingestellt und enthält in der Regel einen Weichmacheranteil von 40 bis 60 Gew.-%. Trotz der Verwendung von Stabilisatoren und Pigmenten unterliegt die Polyvinylchloridoberfläche beim Einsatz im Freien, beispielsweise als LKW-Plane oder als Material für Traglufthallen, einem Abbau und einer Zerstörung unter Lichteinwirkung. Infolge dieses Abbaus versprödet das Polyvinylchlorid, wird rauh und rissig, was zur Folge hat, dass die damit beschichteten Oberflächen stark verschmutzen und angegriffen werden.

Es ist weiterhin bekannt, Membranbaustoffe, z.B. mit Polytetrafluoräthylen beschichtete Glasgewebe herzustellen. Diese Membranbaustoffe zeigen eine ausgezeichnete Witterungsbeständigkeit im Freien, sehr gute schmutzabweisende Eigenschaften und sind praktisch nicht brennbar. Ihr Nachteil ist die aufwendige Herstellungsweise, die zu einem sehr teuren Endprodukt führt. Ferner können als Gewebe nur spezielle Glasfilamentgewebe eingesetzt werden, deren Garne aus feinen Fäden bestehen und die demzufolge ebenfalls kostenintensiv sind. Diese Substratgewebe besitzen weiterhin ein wesentlich geringeres Dehnungsvermögen als beispielsweise Polyestergewebe. Deshalb liegt die Weiterreissfestigkeit von beschichteten Glasgeweben niedriger als bei entsprechenden Polyestergeweben.

Aus der DE-A 23 25 304 sind lufttrocknende wässrige Polyvinylidenfluorid-Dispersionen bekannt, die Vinylidenfluorid, ein Acrylatpolymeres und gegebenenfalls Pigmente, Verlaufshilfsmittel, Lösungsmittel, oberflächenaktive Mittel, Verdikkungsmittel und dergleichen enthalten. Diese Dispersionen ergeben harte und zähe Überzüge. Werden sie in Schichtdicken, wie sie für Beschichtungen aus weichem Polyvinylchlorid üblich sind auf Synthesefasergewebe aufgetragen, so erhält man starre Produkte, die für LKW-Planen, Traglufthallen, Transportbänder und dergleichen nicht geeignet sind. Ausserdem erhöhen die nach diesem Stand der Technik zu verwendenden Netzmittel die Schmutzanfälligkeit der Fasergewebe.

Die DE-A 28 18 385 beschreibt Polyvinylidenfluorid-Formkörper mit textilem Flächengebilde, die dadurch erhalten werden, dass man extrudierte Polyvinylidenfluorid-Bahnen bei erhöhter Temperatur mit einem thermoplastischen Polyestervlies verpresst. Die hierbei erhaltenen steifen Verbundplatten dienen als Halbzeug für den Behälterbau. Aufgrund ihrer Steifigkeit eignen sie sich ebenfalls nicht für das oben angesprochene Einsatzgebiet der Membranbaustoffe.

Die Aufgabe der vorliegenden Erfindung besteht nun darin, eine wässrige Dispersion und ein Verfahren anzugeben, mit dem es gelingt, korrosions- und witterungsbeständige Überzüge auf Werkstoffen, insbesondere auf Synthesefasergeweben auszubilden, so dass man Membranbaustoffe erhält, die als LKW-Planen, für Traglufthallen, Zelte, Abdeckmatten, Transportbänder und dergleichen geeignet sind, wobei gleichzeitig eine möglichst geringe Belastung der Umwelt durch organische Lösungsmittel erreicht wird.

Diese Aufgabe wird nun gelöst durch die kennzeichnenden Merkmale der wässrigen Dispersion gemäss Anspruch 1.

Die Unteransprüche betreffen besonders bevorzugte Ausführungsformen dieses Anmeldungsgegenstandes sowie ein Verfahren zur Erzeugung von korrosions- und witterungsbeständigen Überzügen auf Werkstoffen, insbesondere Synthesefasergeweben, unter Verwendung dieser erfindungsgemässen wässrigen Dispersion.

Überraschenderweise ergibt die erfindungsgemässe wässrige Dispersion auch in höheren Auftragsmengen auf Synthesefasergeweben homogene, festhaftende und sehr flexible Beschichtungen, die ausserdem glatt, glänzend und wasserdicht sind.

Sie umhüllen das Synthesefasergewebe sehr fest und verleihen dem erhaltenen Produkt die besonderen Vorzüge und Eigenschaften des Polyvinylidenfluorids, nämlich eine ausserordentlich hohe chemische Beständigkeit, Lichtechtheit, Wärmebeständigkeit, Kratzfestigkeit und geringe Schmutzanfälligkeit.

Gegenstand der Erfindung ist somit eine wässrige Dispersion der eingangs definierten Gattung, die gekennzeichnet ist durch einen Gehalt an

Vorzugsweise enthält die wässrige Dispersion das Polyvinylidenfluorid in einer Menge von 30 bis 45 Gew.-%. Dabei wird das Polyvinylidenfluorid vorzugsweise mit einer mittleren Primärteilchengrösse von weniger als 0,5 µm, hergestellt nach dem Verfahren gemäss DE-C 1 939 852, eingesetzt. Gemäss einer weiteren bevorzugten Ausführungsform der Erfindung enthält die wässrige Dispersion 35 bis 45 Gew.-% Wasser.

Das in der wässrigen Dispersion enthaltene Acrylcopolymere ist vorzugsweise ein wasserlösliches Copolymeres aus Acrylsäure und/oder Methacrylsäure und einem oder mehreren damit copolymerisierbaren Monomeren, wie Acrylamid, Methacrylamid, Acrylnitril, Methacrylat, Methylmethacrylat, Äthylacrylat, Äthylmethacrylat, Butylacrylat, Butylmethacrylat, Styrol, Butadien und/oder Vinylacetat. Dabei wird das Acrylcopolymere vorzugsweise in Form des Ammoniumsalzes eingesetzt. Besonders bevorzugt verwendet man die wässrigen Acrylcopolymer-Lösungen, die unter der Bezeichnung «Glascol HA 4»° von der Firma Allied Colloids, Ltd., Grossbritannien bezogen werden können. Es handelt sich dabei um klare, weisse oder schwachgelbe Lösungen des Ammoniumsalzes des Acrylcopolymeren, die eine Viskosität von 3 bis 7 Pa.s (30 bis 70 Poise) bei 20°C, einen Feststoffgehalt von 30 + oder - 1 %, einen pH-Wert von 7,5 bis 8,5, ein spezifisches Gewicht von 1,07 g/ml aufweisen. Diese Acrylcopolymer-Lösungen bilden wasserbeständige, weiche und flexible Filme. Die in der erfindungsgemässen wässrigen Dispersion eingesetzten Acrylcopolymere bewirken eine Steigerung der Haftfestigkeit der Beschichtungsmasse auf dem Untergrund sowie eine Erhöhung der Flexibilität und der Griffweichheit des gesamten Verbundmaterials.

Wenn korrosions- und witterungsbeständige Überzüge in besonders hohen Auflagemengen ausgebildet werden sollen, enthält die erfindungsgemässe wässrige Dispersion vorzugsweise zusätzlich 2,5 bis 10 Gew.-%, vorzugsweise 2,5 bis 5 Gew.-%, bezogen auf Polyvinylidenfluorid, eines Weichmachers, wie Polypropylenadipat, Polybutylenadipat, Polypropylensebacat, Polybutylensebacat und/oder ein Äthylen/Vinylacetat-Copolymeres. Hierbei empfiehlt sich auch der Einsatz von geringen Mengen, vorzugsweise 0,01 bis 1 Gew.-% eines Haftvermittlers, wie eines Silanhaftvermittlers, wie beispielsweise γ-Methacryloxypropyltrimethoxysilan.

In diesem Falle empfiehlt es sich der wässrigen Dispersion 1 bis 30 Gew.-% eines Hilfslösungsmittels zuzusetzen, das gleichzeitig als Hilfslösungsmittel für das Lichtschutzmittel dient, wie beispielsweise Methyläthylketon, Äthylacetat und/oder Xylol.

Zur leichteren Benetzbarkeit des zu beschichtenden Werkstoffes enthält die erfindungsgemässe wässrige Dispersion 4 bis 20 Gew.-%, vorzugsweise 5 bis 15 Gew.-% eines niedrigsiedenden Alkohols, der einen Siedepunkt von nicht mehr als 120°C bei Normaldruck aufweist. Erfindungsgemäss bevorzugte niedrigmolekulare Alkohole dieser Art sind primäre, sekundäre oder tertiäre aliphatische Alkohole mit 1 bis 5 Kohlenstoffatomen, wie Methanol, Äthanol, Propylalkohol, eines der Butanole und insbesondere Isopropylalkohol. Dieser niedrigmolekulare Alkohol hat zur Folge, dass die beanspruchte Dispersion eine gute Benetzung des Substrats aufweist, ohne dass störende Netzmittelrückstände in den fertiggestellten Überzug eingebracht werden. Gleichzeitig erleichtert dieser niedrigmolekulare Alkohol das Eindispergieren des Polyvinylidenfluorids. Sollte die Trocknung der beanspruchten Dispersion zu schnell erfolgen, ist es zweckmässig, den niedrigsiedenden Alkohol in Kombination mit einem die Trocknung verzögernden Lösemittel zu verwenden. Eingesetzt werden dazu Lösemittel mit Siedepunkten/-bereichen zwischen 120 und 180°C wie z.B. Diäthylenglykoldimethyläther, Xylol, Butylglykol oder deren Gemische. Die Menge dieser höhersiedenden Lösemittel kann bis zu 50 Gew.-% die niedrigsiedende Alkoholmenge ersetzen.

Einer bevorzugten Ausführungsform der Erfindung zufolge enthält die wässrige Dispersion 0,5 bis 5 Gew.-% eines Verdickungsmittels, beispielsweise eines wasserlöslichen Ammoniumpolyacrylats. Besonders bevorzugt ist die «Latekoll AS»@ von der Firma BASF erhältliche wässrige Lösung von Ammoniumpolyacrylat.

Als Lichtschutzmittel enthält die erfindungsgemässe wässrige Dispersion übliche UV-Lichtschutzmittel, wie Benzotriazolderivate und/oder sterisch gehinderte Aminogruppen aufweisende Lichtschutzmittel. Besonders bevorzugt ist das Lichtschutzmitteigemisch, bestehend aus «Tinuvin P»^{@} und «Tinuvin 770»⁰. Dabei verwendet man dieses Lichtschutzmittel vorzugsweise als Lösung in insbesondere Äthylacetat.

Als Pigmente oder Füllstoffe eignen sich erfindungsgemäss licht- und witterungsbeständige Substrate, wie beispielsweise Titandioxid des Rutiltyps, anorganische Pigmente oder Metallbronzen.

Um die erfindungsgemäss erhältlichen Überzüge, schwerentflammbar auszurüsten, eignet sich ein Zusatz von Antimontrioxid zur wässrigen Dispersion der Erfindung, wobei die Aufwandmengen zweckmässig zwischen 3 und 7 Gew.-%, bezogen auf die Gesamtrezeptur, liegen. Ein besonders deutlicher Effekt hinsichtlich der Schwerentflammbarkeit wird durch eine synergistische Kombination von Antimontrioxid und Melamincyanurat erreicht. Solche besonders wirksamen Gemische bestehen vorzugsweise aus 1 bis 5 Gew.-% Antimontrioxid und 0, bis 2 Gew.-% Meiamincyanurat, bezogen auf die Gesamtrezeptur. Am meisten bevorzugt wird eine Kombination von etwa 2 Gew.-% Antimontrioxid mit etwa 1 Gew.-% Melamincyanurat.

Die erfindungsgemässe wässrige Dispersion besitzt den Vorteil, dass sie nicht nur unter Einsatz von getrocknetem Polyvinylidenfluorid sondern auch unter Verwendung von zentrifugenfeuchtem Material hergestellt werden kann. Dieses relativ viel Wasser bindende Matreial (40 Gew.-% Wasser) wird zur Herstellung der beanspruchten Dispersion mit den bereits beschriebenen Bestandteilen (Acrylcopolymeres, Pigmente, Füllstoffe, usw.) vermischt und schonend auf einer Kugelmühle, Sandmühle oder dergleichen vermahlen. Dabei werden das Lichtschutzmittel und der Weichmacher jeweils in geeigneten Lösungsmitteln vorgelöst eingesetzt. Lediglich zur Herstellung von Dispersionen mit besonders hohem Polyvinylidenfluoridgehalt sollte dem zentrifugenfeuchten Material ein Teil des Wassers bzw. die gesamte Restfeuchte entzogen werden.

Die beanspruchte wässrige Dispersion ist zur Erzeugung von korrosions- und witterungsbeständigen Überzügen auf beliebigen Werkstoffen, wie gewebten, nicht gewebten oder gewirkten Faserflächengebilden, insbesondere aus synthetischen Fasern, auf Glas, Glasgeweben, Metall, Keramik und dergleichen geeignet. Besonders gut eignet sich die beanspruchte wässrige Dispersion zur Beschichtung von Polyesterfasergeweben oder Polyamidfasergeweben. Diese Fasergewebe besitzen vorzugsweise Flächengewichte von 80 bis 350 g/m².

Gegenstand der Erfindung ist weiterhin ein Verfahren zur Erzeugung von korrosions- und witterungsbeständigen Überzügen auf Werkstoffen, insbesondere auf Synthesefasergeweben, das dadurch gekennzeichnet ist, dass man die oben beschriebene wässrige Dispersion auf den Werkstoff aufträgt und nach einem eventuellen Vortrocknen einbrennt. Dabei wird die wässrige Dispersion durch übliche Auftragsmethoden, wie Streichen, Rollen, Tauchen, Spritzen und dergleichen auf den zu beschichtenden Untergrund aufgebracht und bei Temperaturen von 100 bis 140°C, vorzugsweise von 120 bis 130°C getrocknet.

Man arbeitet vorzugsweise bei einer Trocknungsdauer von 3 bis 6 Minuten. Anschliessend wird der aufgebrachte Überzug bei Temperaturen von 170 bis 210°C, und insbesondere von 190 bis 200°C während 1 bis 3 Minuten eingebrannt.

Bei besonders glatten Werkstoffen und zur Steigerung der Haftfestigkeit wird der Werkstoff erfindungsgemäss mit einem Polyvinylidenfluorid-Latex vorimprägniert. Hierzu verwendet man vorzugsweise die in der DE-C 19 39 852 beschriebenen Polyvinylidenfluorid-Latices. Die in dieser Weise erzeugte Vorimprägnierung wird bei Temperaturen getrocknet und eingebrannt, wie sie oben bezüglich der zu erzeugenden Überzüge angegeben sind. Dabei kann die Vorimprägnierung des Werkstoffs mit dem Polyvinylidenfluorid-Latex bis zu 3mal wiederholt werden, wobei jeder Auftrag zu trocknen und einzubrennen ist, wenngleich dies auch nach Abschluss der gesamten Vorimprägnierung erfolgen kann. Man trocknet vorzugsweise während 3 bis 6 Minuten bei 100 bis 140 ° C und brennt während 1 bis 3 Minuten bei 170 bis 190°C ein. Dann erfolgt die Auftragung des Decküberzugs in der oben beschriebenen Weise.

Erfindungsgemäss kann man auch den zu beschichtenden Werkstoff vor dem Aufbringen der Vorimprägnierung mit y-Methacryloxypropyltrimethoxysilan als Haftvermittler vorbehandeln.

Erfindungsgemäss werden pro Auftrag der Dispersion je nach deren Konzentration und der Art des Werkstoffs Auftragsmengen von 80 bis 200 g/m² erhalten. Mit Hilfe der beanspruchten wässrigen Dispersion können zum Beispiel auch im Tauchverfahren beide Seiten des Werkstoffs gleichzeitig beschichtet werden. Eine zusätzliche Oberflächenglättung, z.B. mit Hilfe sogenannter Glättwalzen oder eine Strukturierung der Oberfläche mit Hilfe von Strukturwalzen ist bei Temperaturen von 180 bis 220°C zusätzlich möglich.

Die erfindungsgemässe überwiegend aus Polyvinylidenfluorid bestehende wässrige Dispersion ermöglicht die dauerhafte Beschichtung von insbesondere Synthesefasergeweben, da sie keine Abbaureaktionen durch Witterungseinflüsse erleidet und somit das dekorative Aussehen der beschichteten Oberfläche unverändert erhält.

Die beanspruchte wässrige Dispersion besitzt weiterhin den Vorteil, dass sie auch in höheren Schichtstärken einfach aufzubringen ist und dank den niedrigen Auftragstemperaturen die Verwendung hochfester Polyesterfasergewebe ermöglicht. Dabei erlauben die Reissfestigkeit sowie die Vielzahl dieser Gewebe eine genaue Anpassung an den späteren Verwendungszweck. Die beanspruchte Dispersion und das erfindungsgemässe Verfahren liefern witterungsbeständige, flexible, glatte, geschlossene und schmutzabweisende Überzüge hoher Qualität. Die in dieser Weise beschichteten Gewebe eignen sich besonders zur Verwendung bei Traglufthallen, Zeltdächern, Förderbändern sowie Spezialplanen aller Art.

Die Erfindung sei weiterhin anhand der nachfolgenden Beispiele erläutert.

### Beispiel 1

Man verwendet ein Polyestergewebe mit einem Flächengewicht von 135 g/m² als Werkstoff. Man bewirkt zunächst eine Vorimprägnierung durch Auftrag eines 0,1% y-Methacryloxypropyltrimethoxysilan enthaltenden Polyvinylidenfluorid-Latex. Man trocknet während 6 Minuten bei 130°C vor und brennt dann während 2 Minuten bei 210° C ein. Dann beschichtet man das Material mit einer wässrigen Dispersion der folgenden Zusammensetzung:

Man bewirkt zwei Beschichtungen, trocknet dann während 5 bis 6 Minuten bei 130 bis 135°C und brennt während 2 bis 3 Minuten bei 200 bis 210° C ein. Man erzielt einen Polymerüberzug mit einem Flächengewicht von 180 bis 210 g/m² mit einer glatten, weissen und geschlossenen Oberfläche.

### Beispiel 2

Man verwendet ein Polyestergewebe mit einem Flächengewicht von 275 g/m² und bewirkt die Vorimprägnierung des Gewebes nach der in Beispiel 1 beschriebenen Verfahrensweise.

Dann beschichtet man das Material dreimal mit einer wässrigen Dispersion der nachstehend angegebenen Zusammensetzuna:

Man trocknet während 6 Minuten bei 120 bis 125°C und brennt während 3 Minuten bei 190 bis 200°C ein. Man erzielt einen Polymerüberzug mit einem Flächengewicht von 250 bis 270 g/m² und erhält einen metallisch glänzenden, flexiblen sowie wasserdichten Membranbaustoff.

### Beispiel 3

Man verwendet als Werkstoff ein Polyestergewebe mit einem Flächengewicht von 200 g/m². Man behandelt das Gewebe mit wässrigem 0,1%- igen y-Methacryloxypropyltrimethoxysilan (pH-Wert = 3,6, eingestellt mit Essigsäure).

Dann beschichtet man das Polyestergewebe dreimal mit einer wässrigen Dispersion der nachstehen-, den Zusammensetzunq:

Man trocknet während 5 Minuten bei 130 bis 135°C und brennt dann während 3 Minuten bei 190 bis 200°C ein. Man erzielt in dieser Weise ein Polymerflächengewicht von 420 g/m² und erhält einen flexiblen Membranbaustoff mit glatter, weisser und geschlossener Oberfläche.

### Beispiel 4

Man verwendet als Werkstoff ein Polyestergewebe mit einem Flächengewicht von 200 g/m².

Man imprägniert das Polyestergewebe mit einem Polyvinylidenfluorid-Latex vor, der 0,1% γ-Methacryloxypropyltrimethoxysilan enthält. Man trägt das Material durch Tauchen und Streichen auf, trocknet während 6 Minuten bei 130°C vor und brennt während 3 Minuten bei 210°C ein.

Dann beschichtet man das Material mit einer wässrigen Dispersion der nachstehend angegebenen Zusammensetzung:

Man trocknet während 5 Minuten bei 125°C und brennt während 3 Minuten bei 205°C ein. Nach dem dreimaligen Beschichten erzielt man eine Polymerauftragsmenge von etwa 380 g/m² und erhält einen sehr flexiblen, glatten Membranbaustoff.

### Beispiel 5

Man verwendet das in Beispiel 4 beschriebene Polyestergewebe und bewirkt die Vorimprägnierung in der dort beschriebenen Weise. Dann beschichtet man das vorimprägnierte Polyestergewebe dreimal mit einer wässrigen Dispersion der nachstehend angegebenen Zusammensetzung:

### Beispiel 6

Man verwendet das in Beispiel 1 beschriebene Polyestergewebe und bewirkt die Vorimprägnierung in der dort beschriebenen Weise. Dann beschichtet man das vorimprägnierte Polyestergewebe dreimal mit einer wässrigen Dispersion der nachstehend angegebenen Zusammensetzunq:

### Beispiel 7

Man verwendet das in Beispiel 3 beschriebene Polyestergewebe, führt jedoch keine Vorimprägnierung durch.

Man beschichtet das Polyestergewebe dreimal mit einer wässrigen Dispersion der nachstehend angegebenen Zusammensetzung:

### Beispiel 8

Man verwendet das in Beispiel 2 beschriebene Polyestergewebe ohne Vorimprägnierung und beschichtet dieses dreimal mit einer wässrigen Dispersion der nachstehend angegebenen Zusammenset- zun^{g}:

Man erzielt einen Polymerauftrag von 250 bis 330 g/m² und erhält flexible, wasserdichte Beschichtungen.

### Beispiel 9

Man verwendet ein Polyestergewebe mit einem Flächengewicht von 200 g/m² und beschichtet dieses dreimal mit einer wässrigen Dispersion der nachstehenden Zusammensetzung.

Man erzielt in dieser Weise einen Polymerauftrag von 410 bis 430 g/m².

### Beispiel 10

Zur Demonstration der Schwerentflammbarkeit der Beschichtung verwendet man ein gleiches Polyestergewebe wie in Beispiel 9 und beschichtet dieses dreimal mit der ebenfalls in Beispiel 9 genannten Dispersion, in der 3,0 Gew.-% Wasser durch 2,0 Gew.-% Antimontrioxid (Stibiox) und 1,0 Gew.-% Melamincyanurat ersetzt wurden.

Das so beschichtete Gewebe mit einem Polymerauftrag von 425 g/m² erweist sich im Vergleich zu den anderen Beschichtungen im Brandtest nach DIN 4102 als deutlich schwerer entflammbar.

## Patentansprüche

1. Wässrige Dispersion zur Erzeugung von korrosions- und witterungsbeständigen Überzügen auf Werkstoffen, insbesondere Synthesefasergeweben, enthaltend Polyvinylidenfluorid, ein Acrylcopolymeres und ein Pigment, gekennzeichnet durch einen Gehalt an

2. Dispersion nach Anspruch 1, dadurch gekennzeichnet, dass sie zusätzlich 2,5 bis 10 Gew.-%, bezogen auf Polyvinylidenfluorid, eines Weichmachers enthält.

3. Dispersion nach den Ansprüchen 1 oder 2, dadurch gekennzeichnet, dass sie zusätzlich 0,01 bis 1 Gew.-% eines Haftvermittlers enthält.

4. Dispersion nach den Ansprüchen 1 bis 3, dadurch gekennzeichnet, dass sie zusätzlich 1 bis 30 Gew.-% eines Hilfslösungsmittels für das Lichtschutzmittel und/oder den Weichmacher enthält.

5. Dispersion nach den Ansprüchen 1 bis 4, dadurch gekennzeichnet, dass sie 30 bis 45 Gew.-% Polyvinylidenfluorid enthält.

6. Dispersion nach einem der vorhergehenden Ansprüche, dadurch gekennzeichnet, dass das Polyvinylidenfluorid mit einer mittleren Primärteilchengrösse von weniger als 0,5 µm enthalten ist.

7. Dispersion nach einem der Ansprüche 1 bis 6, dadurch gekennzeichnet, dass das Acrylcopolymere ein wasserlösliches Copolymeres aus Acrylsäure und/oder Methacrylsäure und einem oder mehreren damit copolymerisierbaren Monomeren ist.

8. Dispersion nach Anspruch 7, dadurch gekennzeichnet, dass das Acrylcopolymere als eincopolymerisiertes Monomeres Acrylamid, Methacrylamid, Acrylnitril, Methylacrylat, Methylmethacrylat, Äthylacrylat, Äthylmethacrylat, Butylacrylat, Butylmethacrylat, Styrol, Butadien und/oder Vinylacetat enthält.

9. Dispersion nach einem der Ansprüche 1 bis 8, dadurch gekennzeichnet, dass sie das Acrylcopolymere in Form des Ammoniumsalzes enthält.

10. Dispersion nach den Ansprüche 2 bis 9, dadurch gekennzeichnet, dass sie 2,5 bis 10 Gew.-%, bezogen auf Polyvinylidenfluorid, eines Weichmachers enthält.

11. Dispersion nach einem der Ansprüche 2 bis 10, dadurch gekennzeichnet, dass sie als Weichmacher Polypropylenadipat, Polybutylenadipat, Polypropylensebacat, Polybutylensebacat und/oder ein Äthylen/Vinylacetat-Copolymeres enthält.

12. Dispersion nach einem der vorhergehenden Ansprüche, dadurch gekennzeichnet, dass sie 5 bis 15 Gew.-% des niedrigsiedenden Alkohols oder eines Gemisches aus niedrigsiedendem Alkohol und höhersiedendem Lösungsmittel enthält.

13. Dispersion nach den Ansprüchen 1 bis 12, dadurch gekennzeichnet, dass sie als niedrigsiedenden Alkohol einen primären, sekundären oder tertiären aliphatischen Alkohol mit 1 bis 5 Kohlenstoffatomen enthält.

14. Dispersion nach Anspruch 13, dadurch gekennzeichnet, dass sie als niedrigsiedenden Alkohol Isopropylalkohol enthält.

15. Dispersion nach Anspruch 12, dadurch gekennzeichnet, dass die Gemischzusammensetzung aus niedrigsiedendem Alkohol und höhersiedendem Lösungsmittel bis zu 50 Gew.-% höhersiedendes Lösungsmittel enthält.

16. Dispersion nach Anspruch 12, dadurch gekennzeichnet, dass als höhersiedende Lösungsmittel Diäthylenglykoldimethyläther, Xylol, Butylglykol oder deren Gemische verwendet werden.

17. Dispersion nach den Ansprüchen 3 bis 16, dadurch gekennzeichnet, dass sie als Haftvermittler einen Silanhaftvermittler enthält.

18. Dispersion nach Anspruch 17, dadurch gekennzeichnet, dass sie als Haftvermittler y-Methacryloxypropyltrimethoxysilan enthält.

19. Dispersion nach den Ansprüchen 4 bis 17, dadurch gekennzeichnet, dass sie als Hilfslösungsmittel Methyläthylketon, Äthylacetat und/oder Xylol enthält.

20. Dispersion nach einem der vorhergehenden Ansprüche, dadurch gekennzeichnet, dass sie zusätzlich 1 bis 5 Gew.-% eines Verdickungsmittels enthält.

21. Dispersion nach Anspruch 20, dadurch gekennzeichnet, dass sie als Verdickungsmittel wasserlösliches Ammoniumpolyacrylat enthält.

22. Dispersion nach einem der vorhergehenden Ansprüche, dadurch gekennzeichnet, dass sie als Lichtschutzmittel ein Benzotriazolderivat und/oder ein sterisch gehinderte Aminogruppen aufweisendes UV-Lichtschutzmittel enthält.

23. Dispersion nach einem der vorhergehenden Ansprüche, dadurch gekennzeichnet, dass sie zusätzlich Antimontrioxid enthält.

24. Dispersion nach Anspruch 23, dadurch gekennzeichnet, dass sie zusätzlich Melamincyanurat enthält.

25. Dispersion nach Anspruch 24, dadurch gekennzeichnet, dass sie 1 bis 5 Gew.-% Antimontrioxid und 0,5 bis 2 Gew.-% Melamincyanurat enthält.

26. Verfahren zur Erzeugung von korrosions- und witterungsbeständigen Überzügen auf Werkstoffen, insbesondere auf Synthesefasergeweben, durch Auftragen und Einbrennen einer Dispersion, dadurch gekennzeichnet, dass man eine Dispersion gemäss den Ansprüchen 1 bis 25 verwendet, wobei die Auftragsmenge pro Auftrag 80 bis 200 g/m² beträgt, und anschliessend bei Temperaturen von 170 bis 210°C einbrennt.

27. Verfahren nach Anspruch 26, dadurch gekennzeichnet, dass man die aufgetragene Dispersion bei 100 bis 140°C vortrocknet und bei 170 bis 210°C einbrennt.

28. Verfahren nach Anspruch 27, dadurch gekennzeichnet, dass man die aufgetragene Dispersion während 3 bis 6 Minuten vortrocknet und dann während 1 bis 3 Minuten einbrennt.

29. Verfahren nach den Ansprüchen 26 bis 28, dadurch gekennzeichnet, dass man die Dispersion mehrfach aufträgt, die Überzüge jeweils bei 100 bis 140°C während 3 bis 6 Minuten vortrocknet und anschliessend während 1 bis 3 Minuten bei 170 bis 210°C einbrennt.

30. Verfahren nach einem der Ansprüche 26 bis 29, dadurch gekennzeichnet, dass man das Synthesefasergewebe mit einem Polyvinylidenfluorid-Latex vorimprägniert.

31. Verfahren nach einem der Ansprüche 26 bis 30, dadurch gekennzeichnet, dass man das Synthesefasergewebe mit einem Polyvinylidenfluorid-Latex vorimprägniert, der 0,1% y-Methacryloxypropyltrimethoxysilan enthält.

32. Verfahren nach einem der Ansprüche 30 bis 31, dadurch gekennzeichnet, dass man das Material nach dem Vorimprägnieren bei 100 bis 140°C vortrocknet und anschliessend bei 170 bis 210°C einbrennt.

33. Verfahren nach einem der Ansprüche 30 bis 32, dadurch gekennzeichnet, dass man die Vorimprägnierung während 3 bis 6 Minuten vortrocknet und während 1 bis 3 Minuten einbrennt.

34. Verfahren nach einem der Ansprüche 30 bis 33, dadurch gekennzeichnet, dass man die Vorimprägnierung bei mehrfachem Auftrag jeweils während 3 bis 6 Minuten bei 100 bis 140°C vortrocknet und anschliessend während 1 bis 3 Minuten bei 170 bis 210°C einbrennt.

## Claims

1. Aqueous dispersion for the production of corrosion- and weather-resistant coatings on work materials, especially on synthetic fibre fabrics, containing polyvinylidene fluoride, an acrylic co-polymer and a pigment, characterised by a content nf-

2. Dispersion according to claim 1, characterised in that it additionally contains 2.5 to 10 wt.%, referred to polyvinylidene fluoride, of a plasticiser.

3. Dispersion according to claims 1 or 2, characterised in that it additionally contains 0.01 to 1 wt. % of an adhesive agent.

4. Dispersion according to claims 1 to 3, characterised in that it additionally contains 1 to 30 wt. % of an adjuvant solvent for the light-protection agent and/or the plasticiser.

5. Dispersion according to claims 1 to 4, characterised in that it contains 30 to 45 wt.% of polyvinylidene fluoride.

6. Dispersion according to one of the preceding claims, characterised in that it contains the polyvinylidene fluoride with an average primary particle size of less than 0.5 J-tm.

7. Dispersion according to one of claims 1 to 6, characterised in that the acrylic co-polymer is a water-soluble co-polymer of acrylic acid and/or methacrylic acid and one or more monomers copolymerisable therewith.

8. Dispersion according to claim 7, characterised in that the acrylic co-polymer contains, as co-polymerised monomer, acrylamide, methacrylamide, acrylonitrile, methyl acrylate, methyl methacrylate, ethyl acrylate, ethyl methacrylate, butyl acrylate, butyl methacrylate, styrene, butadiene and/or vinyl acetate.

9. Dispersion according to one of claims 1 to 8, characterised in that it contains the acrylic co-polymer in the form of the ammonium salt.

10. Dispersion according to claims 2 to 9, characterised in that it contains 2.5 to 10 wt.%, referred to polyvinylidene fluoride, of a plasticiser.

11. Dispersion according to one of claims 2 to 10, characterised in that, as plasticiser, it contains polypropylene adipate, polybutylene adipate, polypropylene sebacate, polybutylene sebacate and/or an ethylene/vinyl acetate co-polymer.

12. Dispersion according to one of the preceding claims, characterised in that it contains 5 to 15 wt. % of the low boiling alcohol or of a mixture of low boiling alcohol and higher boiling solvent.

13. Dispersion according to claims 1 to 12, characterised in that, as low boiling alcohol, it contains a primary, secondary or tertiary aliphatic alcohol with 1 to 5 carbon atoms.

14. Dispersion according to claim 13, characterised in that, as low boiling alcohol, it contains isopropyl alcohol.

15. Dispersion according to claim 12, characterised in that the mixture composition of low boiling alcohol and higher boiling solvent contains up to 50 wt. % of higher boiling solvent.

16. Dispersion according to claim 12, characterised in that as higher boiling solvent there are used diethylene glycol dimethyl ether, xylene, butyl glycol or their mixtures.

17. Dispersion according to claims 3 to 16, characterised in that as adhesive agent it contains a silane adhesive.

18. Dispersion according to claim 17, characterised in that as adhesive agent it contains y-methacryloxypropyltrimethoxysilane.

19. Dispersion according to claims 4 to 17, characterised in that as adjuvant solvent it contains methyl ethyl ketone, ethyl acetate and/or xylene.

20. Dispersion according to one of the preceding claims, characterised in that it additionally contains 1 to 5 wt.% of a thickening agent.

21. Dispersion according to claim 20, characterised in that as thickening agent it contains water-soluble ammonium polyacrylate.

22. Dispersion according to one of the preceding claims, characterised in that as light-protection agent it contains a benzotriazole derivative and/or a UV light protection agent having sterically hindered amino groups.

23. Dispersion according to one of the preceding claims, characterised in that it additionally contains antimony trioxide.

24. Dispersion according to claim 23, characterised in that it additionally contains melamine cyanurate.

25. Dispersion according to claim 24, characterised in that it contains 1 to 5 wt.% of antimony trioxide and 0.5 to 2 wt.% of melamine cyanurate.

26. Process for the production of corrosion- and weather-resistant coatings on work materials, especially on synthetic fibre fabrics, by application and stoving of a dispersion, characterised in that one uses a dispersion according to claims 1 to 25, whereby the applied amount per application amounts to 80 to 200 g./m², and subsequently stoves at temperatures of 170 to 2101 C.

27. Process according to claim 26, characterised in that one pre-dries the applied dispersion at 100 to 140°C. and stoves at 170 to 210°C.

28. Process according to claim 27, characterised in that one pre-dries the applied dispersion for 3 to 6 minutes and then stoves for 1 to 3 minutes.

29. Process according to claims 26 to 28, characterised in that one applies the dispersion several times, in each case pre-dries the coatings at 100 to 140°C. for 3 to 6 minutes and subsequently stoves for 1 to 3 minutes at 170 to 210°C.

30. Process according to one of claims 26 to 29, characterised in that one pre-impregnates the synthetic fibre fabric with a polyvinylidene fluoride latex.

31. Process according to one of claims 26 to 30, characterised in that one pre-impregnates the synthetic fibre fabric with a polyvinylidene fluoride latex which contains 0.1% -y-methacryloxypropyltrimethoxysilane.

32. Process according to one of claims 30 to 31, characterised in that, after the pre-impregnation, one pre-dries the material at 100 to 140°C. and subsequently stoves at 170 to 210°C.

33. Process according to one of claims 30 to 32, characterised in that one pre-dries the pre-impregnation for 3 to 6 minutes and stoves for 1 to 3 minutes.

34. Process according to one of claims 30 to 33, characterised in that, in the case of several applications, in each case, one pre-dries the pre-impregnation for 3 to 6 minutes at 100 to 140°C. and subsequently stoves for 1 to 3 minutes at 170 to 210°C.

## Revendications

1. Dispersion aqueuse pour la production de revêtements résistant à la corrosion et aux intempéries sur des matériaux, en particulier des tissus de fibres de synthèse, contenant du polyfluorure de vinylidène, un copolymère acrylique et un pigment, caractérisée en ce au'elle contient:

2. Dispersion suivant la revendication 1, caractérisée en ce qu'elle contient en outre 2,5 à 10% en poids, par rapport au polyfluorure de vinylidène, d'un plastifiant.

3. Dispersion suivant les revendications 1 ou 2, caractérisée en ce qu'elle contient en outre 0,01 à 1 % en poids d'un agent favorisant l'adhérence.

4. Dispersion suivant les revendications 1 à 3, caractérisée en ce qu'elle contient en outre 1 à 30% en poids d'un solvant auxiliaire pour l'agent de protection contre la lumière et/ou le plastifiant.

5. Dispersion suivant les revendications 1 à 4, caractérisée en ce qu'elle contient 30 à 45% en poids de polyfluorure de vinylidène.

6. Dispersion suivant l'une des revendications précédentes, caractérisée en ce que le polyfluorure de vinylidène est contenu avec une taille moyenne de particules primaires de moins de 0,5 g.

7. Dispersion suivant l'une des revendications 1 à 6, caractérisée en ce que le copolymère acrylique est un copolymère soluble dans l'eau d'acide acrylique et/ou d'acide méthacrylique et d'un ou plusieurs monomères copolymérisables avec lui.

8. Dispersion suivant la revendication 7, caractérisée en ce que le copolymère acrylique contient comme monomère copolymérisé de l'acrylamide, du méthacrylamide, de l'acrylonitrile, de l'acrylate de méthyle, du méthacrylate de méthyle, de l'acrylate d'éthyle, du méthacrylate d'éthyle, de J'acrylate de butyle, du méthacrylate de butyle, du styrène, du butadiène et/ou de l'acétate de vinyle.

9. Dispersion suivant l'une des revendications 1 à 8, caractérisée en ce qu'elle contient le copolymère acrylique sous la forme du sel d'ammonium.

10. Dispersion suivant les revendications 2 à 9, caractérisée en ce qu'elle contient 2,5 à 10% en poids, par rapport au polyfluorure de vinylidène, d'un plastifiant.

11. Dispersion suivant l'une des revendications 2 à 10, caractérisée en ce qu'elle contient comme plastifiant de l'adipate de polypropylène, de l'adipate de polybutylène, du sébacate de polypropylène, du sébacate de polybutylène et/ou un copolymère éthylène/acétate de vinyle.

12. Dispersion suivant l'une des revendications précédentes, caractérisée en ce qu'elle contient 5 à 15% en poids de l'alcool à bas point d'ébullition ou d'un mélange d'alcool à bas point d'ébullition et d'un solvant à point d'ébullition plus élevé.

13. Dispersion suivant les revendications 1 à 12, caractérisée en ce qu'elle contient comme alcool à bas point d'ébullition un alcool aliphatique primaire, secondaire ou tertiaire de 1 à 5 atomes de carbone.

14. Dispersion suivant la revendication 13, caractérisée en ce qu'elle contient comme alcool à bas point d'ébullition de l'alcool isopropylique.

15. Dispersion suivant la revendication 12, caractérisée en ce que la composition de mélange d'alcool à bas point d'ébullition et de solvant à point d'ébullition plus élevé contient jusqu'à 50% en poids de solvant à point d'ébullition plus élevé.

16. Dispersion suivant la revendication 12, caractérisée en ce qu'on utilise comme solvants à point d'ébullition plus élevé l'éther diméthylique ou di- éthylèneglycol, le xylène, le butylglycol ou leurs mélanges.

17. Dispersion suivant les revendications 3 à 16, caractérisée en ce qu'elle contient comme agent favorisant l'adhérence un agent favorisant l'adhérence silanique.

18. Dispersion suivant la revendication 17, caractérisée en ce qu'elle contient comme agent favorisant l'adhérence du γ-méthacryloxypropyltrimé- thoxysilane.

19. Dispersion suivant les revendications 4 à 17, caractérisée en ce qu'elle contient comme solvants auxiliaires de la méthyléthylcétone, de l'acétate d'éthyle et/ou du xylène.

20. Dispersion suivant l'une des revendications précédentes, caractérisée en ce qu'elle contient en outre 1 à 5% en poids d'un agent épaississant.

21. Dispersion suivant la revendication 20, caractérisée en ce qu'elle contient comme agent épaississant un polyacrylate d'ammonium soluble dans l'eau.

22. Dispersion suivant l'une des revendications précédentes, caractérisée en ce qu'elle contient comme agent de protection contre la lumière un dérivé du benzotriazole et/ou un agent de protection contre la lumière UV présentant des groupes amino stériquement encombrés.

23. Dispersion suivant l'une des revendications précédentes, caractérisée en ce qu'elle contient en outre du trioxyde d'antimoine.

24. Dispersion suivant la revendication 23, caractérisée en ce qu'elle contient en outre du cyanurate de mélamine.

25. Dispersion suivant la revendication 24, caractérisée en ce qu'elle contient 1 à 5% en poids de trioxyde d'antimoine et 0,5 à 2% en poids de cyanurate de mélamine.

26. Procédé de production de revêtements résistant à la corrosion et aux intempéries sur des matériaux, en particulier sur des tissus de fibres de synthèse, par application et cuisson d'une dispersion, caractérisé en ce qu'on utilise une dispersion suivant les revendications 1 à 25, la quantité d'application par application étant de 80 à 200 g/m², puis en ce qu'on cuit à des températures de 170 à 210° C.

27. Procédé suivant la revendication 26, caractérisé en ce qu'on présèche la dispersion appliquée de 100 à 140°C et on la cuit de 170 à 210°C.

28. Procédé suivant la revendication 27, caractérisé en ce qu'on présèche la dispersion appliquée pendant 3 à 6 minutes, puis on la cuit pendant 1 à 3 minutes.

29. Procédé suivant les revendications 26 à 28, caractérisé en ce qu'on applique la dispersion plusieurs fois, en ce qu'on présèche les revêtements à chaque fois de 100 à 140°C pendant 3 à 6 minutes, puis en ce qu'on les cuit 1 à 3 minutes de 170 à 210°C.

30. Procédé suivant l'une des revendications 26 à 29, caractérisé en ce qu'on préimprègne le tissu de fibres de synthèse avec un latex de polyfluorure de vinylidène.

31. Procédé suivant l'une des revendications 26 à 30, caractérisé en ce qu'on préimprègne le tissu de fibres de synthèse avec un latex de polyfluorure de vinylidène qui contient 0,1% de -y-méthacryloxy- propyltriméthoxysilane.

32. Procédé suivant l'une des revendications 30 et 31, caractérisé en ce qu'on présèche le matériau de 100 à 140°C après la préimprégnation, puis on le cuit de 170 à 210°C.

33. Procédé suivant l'une des revendications 30 à 32, caractérisé en ce qu'on présèche la préimprégnation pendant 3 à 6 minutes et on la cuit pendant 1 à 3 minutes.

34. Procédé suivant l'une des revendications 30 à 33, caractérisé en ce que l'on présèche la préimprégnation dans le cas d'une application multiple à chaque fois pendant 3 à 6 minutes de 100 à 1400C, puis on la cuit pendant 1 à 3 minutes de 170 à 210°C.
